# FASCICULE DE BREVET EUROPEEN

(11) **EP 0 679 198 B1**
(45) Date de publication et mention de la délivrance du brevet: **07.08.1996**
(21) Numéro de dépôt: 94904653.6
(22) Date de dépôt: 07.01.1994
(51) Int. Cl.: C22C 18/04

(54) **PROCEDE DE FABRICATION D'ARTICLES EN ALLIAGE Zn-Al-Cu PAR COULEE CENTRIFUGE OU COULEE SOUS PRESSION**
VERFAHREN ZUR HERSTELLUNG VON ARTIKELN AUS Zn-Al-Cu LEGIERUNGEN DURCH SCHLEUDERGIESSEN ODER DRUCKGIESSEN
METHOD FOR PRODUCING Zn-Al-Cu ALLOY ARTICLES BY CENTRIFUGAL OR DIE CASTING

(30) Priorité: 14.01.1993 FR 9300300
(43) Date de publication de la demande: 02.11.1995
(73) Titulaire: UNION MINIERE FRANCE S.A., F-93176 Bagnolet (FR)
(72) Inventeur: LAURADOUX, Jean-Michel, F-33240 St.-André-de-Cubzac (FR)
(74) Mandataire: Saelemaekers, Juul
(86) Numéro de dépôt international: EP9400063
(87) Numéro de publication internationale: WO9416113

(56) Documents cités:
- DE-B- 1 211 403
- DE-B- 1 298 287
- SU-A- 176 685
- US-A- 2 467 956

## Description

La présente invention se rapporte à un procédé de fabrication d'articles en un alliage à base de zinc contenant de l'aluminium et du cuivre par coulée centrifuge dans un moule en caoutchouc ou par coulée sous pression dans un moule métallique.

Un procédé de fabrication d'articles en un alliage à base de zinc contenant de l'aluminium et du cuivre par coulée centrifuge de cet alliage dans un moule en caoutchouc est décrit dans l'article "Rubber-mold spin-casting for low-cost prototype or production parts" par L.S. Schaer, Machine Design, 20 janvier 1977, p. 113-117. Ce procédé connu fait usage soit d'un alliage à 3,5% d'Al et 3,5% de Cu, reste Zn, appelé "Formalloy", soit d'un alliage à 11% d'Al et 1% de Cu, reste Zn, appelé "ILZRO-12" (tous les pourcentages donnés dans la présente demande de brevet sont des % en poids). Formalloy et ILZRO-12 présentent un intervalle de solidification de respectivement 380-390°C et 380-432°C et ils sont coulés respectivment à 393-427°C et 440-468°C.
Formalloy présente l'inconvénient que sa solidification démarre par la formation de dendrites ou basaltes : ceux-ci sont susceptibles d'entraver la circulation de la coulée dans la cavité de moulage et risquent donc de provoquer des défauts de coulée.
ILZRO-12 de son côté requiert une température de coulée d'au moins 440°C, ce qui induit une détérioration accélérée du caoutchouc de silicone dont le moule est fait.

Un procédé de fabrication d'articles en un alliage à base de zinc contenant de l'aluminium et du cuivre par coulée sous pression de cet alliage dans un moule métallique est décrit dans le document "Les alliages de zinc de fonderie. Un facteur de progrès : les alliages Zamak", Centre Technique du Zinc, PUBLIMAC, 92600, Asnières, Novembre 1972. Ce procédé connu utilise un alliage à 3,9-4,3% d'Al, 0,75-1,25% de Cu et 0,03-0,06 % de Mg, reste Zn, appelé "Zamak 5".
Zamak 5 présente, tout comme Formalloy, une structure de coulée à tendance dendritique ou basaltique.
D'autres procédés du même genre sont décrits dans les documents DE-B-1211403, FR-A-1321677 et US-A-2467956 : selon le premier de ces documents on utilise un alliage à 6,7-7,5% d'Al, 3,2-4,2% de Cu et 0,01-0,1% de Be, reste Zn, selon le deuxième un alliage à 1-10% d'Al, 0,1-5% de Cu, > 0,005-0,05% de Mg et > 0,0001-0,01% de Be, reste Zn, et selon le troisième un alliage à 2,0-10,0% d'Al, 0,03-3,50% de Cu, 0,01-0,30% de Mg et 0,00001-0,0001% de Be, reste Zn. Ces trois procédés font tous appel au béryllium comme élément d'alliage. Comme le béryllium est hautement toxique à l'état de vapeur, l'exécution de ces procédés requiert des mesures de précaution rigoureuses et donc très coûteuses.

Le but de la présente invention est de procurer un procédé tel que défini ci-dessus, qui permet d'éviter les inconvénients des procédés connus.

A cet effet, selon l'invention l'alliage contient 6,0-8,0% en poids d'Al et 3,2-4,3% en poids de Cu, le reste étant du zinc, par exemple du zinc électrolytique, et les impuretés qui sont inévitablement présentes dans les métaux précités.
En effet, il a été trouvé qu'un tel alliage présente une structure de coulée à grains fins et qu'il peut être coulé en dessous de 440°C. Le fait que l'alliage peut être coulé en dessous de 440°C est particulièrement important pour la coulée centrifuge.
La teneur en Cu ne peut pas être inférieure à 3,2% et supérieure à 4,3% ; autrement, on risque de produire une structure à tendance dendritique ou basaltique.
Une teneur d'Al de moins de 6,0% produit également une structure dendritique ou basaltique, tandis qu'une teneur d'Al de plus de 8,0% amène la température de coulée aux environs de 440°C.
L'alliage présente une excellente fluidité.

Lorsqu'on coule l'alliage sous pression, il est particulièrement avantageux de faire appel à une machine de moulage sous pression à chambre chaude.

On utilise avantageusement un alliage à 6,7-7,3% d'Al et 3,6-4,0% de Cu et, de préférence, un alliage ayant la composition eutectique : 7,0% d'Al ; 3,8% de Cu et 89,2% de Zn. En effet, il a été trouvé que la fluidité de l'alliage augmente à mesure que sa composition s'approche de la composition eutectique. Comme il a été trouvé également que la présence dans l'alliage d'impuretés influence défavorablement la fluidité, il est recommandable d'utiliser un alliage fait de zinc d'une pureté d'au moins 99,995%, d'aluminium d'une pureté d'au moins 99,97% et de cuivre d'une pureté d'au moins 99,99%.

L'excellente fluidité de l'alliage utilisé dans le procédé de l'invention est illustrée par les résultats donnés ci-dessous d'une série d'essais de coulabilité type Radone.
Le principe de cet essai est de "couler" par aspiration un métal liquide dans un tube horizontal sous une dépression et une température constantes, puis de mesurer la longueur de métal aspiré. Cette longueur est une mesure pour la coulabilité, c'est-à-dire la fluidité, du métal.
Les alliages suivants ont été soumis à cet essai :
- l'alliage qui est utilisé dans le procédé de l'invention et qui sera appelé ci-après "Superloy",
- l'alliage "Superloy" auquel on a ajouté 0,005% de Be et qui sera appelé ci-après "Alliage au Be",
- l'alliage "Zamak 5" précité et deux autres alliages à base de zinc qui sont couramment utilisés en coulée sous pression et qui sont appelés "Zamak 2" et "Zamak 3".

Caractéristiques de solidification et analyse chimique des alliages:

Les essais ont été faits dans les conditions suivantes :
- température du bain : 420°C
- dépression : 205 mm de Hg
- diamètre du tube : 3 mm

Longueur de métal aspiré, en mm :
Superloy : 415
Alliage au Be : 385
Zamak 2 : 290
Zamak 3 : 275
Zamak 5 : 260

Il est remarquable que la fluidité de Superloy est de 43% supérieure à celle du Zamak 2, qui est lui-même le plus fluide des Zamaks, mais il est encore plus remarquable que l'addition de seulement 0,005% de Be à Superloy fait déjà baisser la fluidité de 8%.

Superloy présente à la température ambiante les caractéristiques mécaniques suivants :
- résistance à la traction : 315 MPa
- limite d'allongement rémanent 0,2% : 210 MPa
- dureté Brinell : 95
- allongement : 6 %

Il est évident que, pour tirer le maximum de profit du procédé de la présente invention, il convient que l'on effectue la coulée à une température qui dépasse le moins possible, par exemple de 5-30°C, la température du liquidus de l'alliage ou le point de fusion dans le cas de la composition eutectique.

Le procédé de l'invention est particulièrement utile pour la fabrication de voitures miniatures par coulée sous pression.

## Revendications

1. Procédé de fabrication d'articles par coulée centrifuge dans un moule en caoutchouc ou par coulée sous pression dans un moule métallique d'un alliage contenant 6,0-8,0% en poids d'Al et 3,2-4,3% en poids de Cu, le reste étant du zinc et les impuretés qui sont inévitablement présentes dans les métaux précités.

2. Procédé selon la revendication 1, caractérisé en ce qu'on effectue la coulée sous pression de l'alliage dans une machine à chambre chaude.

3. Procédé selon la revendication 1 ou 2, caractérisé en ce que l'alliage contient 6,7-7,3% d'Al et 3,6-4,0% de Cu.

4. Procédé selon la revendication 3, caractérisé en ce que l'alliage contient environ 7,0% d'Al et 3,8% de Cu.

5. Procédé selon l'une quelconque des revendications 1-4, caractérisé en ce qu'on coule l'alliage à une température qui dépasse de 5 à 30°C la température de son liquidus.

## Patentansprüche

1. Verfahren zur Herstellung von Gegenständen durch Schleudergießen in einer Gummiform oder durch Preßgießen in einer Metallform einer Legierung, die 6,0-8,0 Gew.-% Al und 3,2-4,3 Gew.-% Cu enthält, wobei es sich bei dem Rest um Zink und Verunreinigungen handelt, die in den obengenannten Metallen zwangsläufig vorhanden sind.

2. Verfahren nach Anspruch 1, dadurch gekennzeichnet, daß das Preßgießen der Legierung in einer Warmkammermaschine erfolgt.

3. Verfahren nach Anspruch 1 oder 2, dadurch gekennzeichnet, daß die Legierung 6,7-7,3% Al und 3,6-4,0% Cu enthält.

4. Verfahren nach Anspruch 3, dadurch gekennzeichnet, daß die Legierung etwa 7,0% Al und 3,8% Cu enthält.

5. Verfahren nach einem der Ansprüche 1-4, dadurch gekennzeichnet, daß man die Legierung bei einer Temperatur gießt, die 5 bis 30°C über ihrer Liquidustemperatur liegt.

## Claims

1. Process for making articles by centrifugal casting in a rubber mould or by pressure die-casting of an alloy containing 6.0-8.0 wt% Al and 3.2-4.3 wt% Cu, the rest being zinc and the impurities that are unavoidably present in the aforesaid metals.

2. Process according to claim 1, characterized in that the pressure casting of the alloy is carried out in a hot chamber machine.

3. Process according to claim 1 or 2, characterized in that the alloy contains 6.7-7.3% Al and 3.6-4.0% Cu.

4. Process according to claim 3, characterised in that the alloy contains about 7.0% Al and 3.8% Cu.

5. Process according to any of the claims 1-4, characterized in that the alloy is cast at a temperature that is 5-30°C higher than the temperature of its liquidus.
